# FASCICULE DE BREVET EUROPEEN

(11) **EP 2 918 688 B1**
(45) Date de publication et mention de la délivrance du brevet: **28.11.2018**
(21) Numéro de dépôt: 15155616.4
(22) Date de dépôt: 18.02.2015
(51) Int. Cl.: C21C 1/02, C21C 7/064, C21C 7/00

(54) **PROCÉDÉ DE DÉSULFURATION D'UNE FONTE LIQUIDE, ET FIL FOURRÉ POUR SA MISE EN OEUVRE**
ENTSCHWEFELUNGSVERFAHREN EINES FLÜSSIGEN GUSSEISENS, UND SEELENDRAHT FÜR SEINE UMSETZUNG
METHOD OF DESULPHURISATION OF LIQUID CAST IRON, AND FLUX-CORED WIRE FOR IMPLEMENTING SAME

(30) Priorité: 11.03.2014 FR 1451999
(43) Date de publication de la demande: 16.09.2015
(73) Titulaire: AFFIVAL, 59730 Solesmes (FR)
(72) Inventeur: Gerardin, Sébastien, 62000 Arras (FR); Bahuon, Olivier, 22250 Broons (FR); Markwitz, Alain, 59590 Raismes (FR)
(74) Mandataire: Lavoix

(56) Documents cités:
- EP-A1- 0 281 485
- WO-A1-80/02565
- WO-A1-2010/067033
- WO-A1-2014/072456
- DE-A1-102012 013 662

## Description

L'invention concerne le domaine des procédés d'élaboration à l'état liquide de la fonte destinée à la production de pièces moulées. Elle concerne principalement, mais pas exclusivement, les fontes dont le carbone est sous forme de graphite, aussi bien les fontes à graphite vermiculaire, que les fontes à graphite lamellaire que les fontes à graphite sphéroïdal dites fontes GS ou fontes ductiles.

D'un point de vue métallurgique, une fonte est un alliage de fer et de carbone contenant de 2 à 7% en poids de carbone environ, et contenant divers autres éléments à titre d'éléments d'alliage ou d'impuretés. Dans la pratique, la teneur en carbone d'une fonte dont le carbone est sous forme de graphite avoisine le plus souvent 3. 0 à 3.8% en poids. Tous les pourcentages qui seront donnés par la suite seront des pourcentages en poids.

Les fontes de moulage sont élaborées communément à l'aide d'installations appelées "cubilots". Ce sont des fours verticaux alimentés en ferrailles et en coke. La fusion s'opère à haute température et produit un métal liquide riche en carbone. Au sortir de ces cubilots, la fonte contient également des éléments comme du silicium (de 0.5 à 2.5%), du manganèse (de 0.4% à 1.0%) et du soufre dont la teneur peut être aussi élevée que 0.12%. Ce soufre provient de l'utilisation du coke, qui le renferme à titre d'impureté.

Cette teneur en soufre est incompatible avec les applications finales d'une fonte graphitique, notamment celles des fontes à graphite sphéroïdal. Un excès de soufre avant les traitements de sphéroïdisation puis d'inoculation entraine une surconsommation d'agents sphéroïdisants comme le magnésium, avec un risque accru de fabriquer des pièces moulées de mauvaise qualité (structure de graphite non recherchée). En effet, le magnésium se combine entre autres avec le soufre dissous.

Il est donc absolument nécessaire de réduire la teneur en soufre de la fonte liquide sortant du cubilot si celle-ci est destinée à devenir une fonte graphitique après ajustement de sa composition, afin de pouvoir réaliser les traitements métallurgiques ultérieurs. Bien entendu, si la fonte liquide est appelée à devenir une fonte d'un autre type, mais dans laquelle, pour une raison quelconque, la teneur en soufre doit être réduite par rapport à celle de la fonte sortant du cubilot, le même problème se pose et requiert a priori le même type de solutions.

La désulfuration de la fonte au sortir du cubilot est généralement réalisée grâce à l'ajout de carbure de calcium CaC₂. La réaction de désulfuration est la suivante :
(1)

   CaC₂ + S → CaS + 2C

   où :
   - CaC₂ : carbure de calcium
   - S : soufre dissous
   - CaS : sulfure de calcium
   - C : carbone dissous

Les sulfures de calcium ainsi créés forment un laitier à la surface de la fonte liquide qui est renfermée dans un récipient appelé « poche ». Il est alors nécessaire de le « décrasser », c'est-à-dire de l'enlever au moyen d'outils tels qu'un rabot, commandés manuellement ou par une machine. L'utilisation de CaC₂ entraîne la formation d'un laitier solide et sec, surnageant à la surface de la fonte. Celui-ci est donc régulièrement décrassé par l'opérateur pour éviter une détérioration irrémédiable des réfractaires revêtant l'intérieur de la poche et avec lesquels la fonte liquide et le laitier sont en contact.

Dans un procédé standard de désulfuration, l'opération est réalisée dans une poche contenant la fonte :
- soit de manière continue au sortir du cubilot dans une poche de type « siphon » alimentée en permanence par de la fonte liquide sortant d'un cubilot, et de laquelle sort, également en permanence, un flot de fonte liquide désulfurée se déversant dans un autre récipient ;
- soit en mode discontinu dans une poche classique.

L'ajout de carbure de calcium dans une poche classique se fait habituellement en vrac, en disposant du CaC₂ en fond de poche et en coulant la fonte dessus. Dans une poche siphon, cet ajout s'effectue de manière continue, par un système d'alimentation qui amène la poudre dans le jet de coulée du cubilot, ou au sein même du métal liquide transitant dans la poche, par une lance d'injection de poudre, ou par un fil fourré comportant une enveloppe métallique qui renferme du CaC₂.

Dans ce dernier cas, il est connu d'utiliser des fils fourrés contenant environ 20% de CaC₂ mélangé à 80% de carbonate de calcium CaCO₃. Ce dernier permet de favoriser un brassage énergique du bain de métal liquide par décomposition du CaCO₃ en CaO + CO_{2gaz}. Le mélange du CaC₂ avec la fonte liquide et l'efficacité de la désulfuration sont ainsi accrus.

Ce brassage énergique peut aussi être obtenu, en plus ou à la place de l'utilisation de carbonate de Ca, par une injection de gaz neutre (généralement de l'azote) au moyen d'un bouchon poreux disposé en fond de poche. Une technique de brassage électromagnétique, décrite dans le brevet US-A-4 412 801, permet également un tel brassage de la fonte.

Le magnésium peut également être utilisé en mélange avec d'autres produits pour la désulfuration de la fonte. Ainsi le document EP-A- 0 514 294 décrit un produit comportant un mélange de grains de carbure de calcium et de magnésium : le magnésium est enrobé de carbure de calcium. Le mélange peut en outre contenir un laitier de composition 2CaO.SiO₂. Là encore, le procédé de désulfuration nécessite l'emploi de CaC₂.

L'emploi de carbure de calcium pose énormément de problèmes d'environnement et d'hygiène au travail, et de ce point de vue, le procédé dont on vient de parler présente de sérieux inconvénients économiques et écologiques.

En effet, particulièrement dans le cas des procédés continus où il faut soigneusement maîtriser l'agitation du bain, la totalité du CaC₂ introduit dans la fonte ne réagit pas selon la réaction (1), et une quantité non négligeable de CaC₂ se retrouve dans les laitiers de décrassage. L'évacuation de ces laitiers polluants implique des traitements additionnels onéreux qui, s'ils ne sont pas effectués, impliquent le classement des laitiers en « déchets spéciaux » impropres à être utilisés par exemple dans les travaux publics et les cimenteries, comme le sont souvent les laitiers classiques de hauts-fourneaux et d'aciéries. Ils doivent être stockés dans des décharges particulièrement surveillées. En outre, le carbure de calcium est un produit extrêmement inflammable et réactif à l'eau conduisant ainsi à la formation de gaz explosifs comme l'acétylène. Son transport est donc fortement réglementé. Il est enfin particulièrement irritant pour la peau.

Selon son abrégé, EP-A-0 281 485 décrit un produit composite de grande longeur pour le traitement des bains métalliques constitué d'une enveloppe métallique tubulaire à l'intérieur de laquelle sont logées la ou les matirères pulvérulentes de traitement.

Egalement selon son abrégé, WO-A-2014/072456 décrit un fil fourré destiné à être introduit dans un bain de métal en fusion pour réaliser un traitement métallurgique.

L'invention a pour but de permettre de proscrire totalement l'emploi de carbure de calcium pour la désulfuration de la fonte, notamment des fontes dont le carbone est sous forme de graphite, pour des raisons économiques et écologiques, tout en conservant une efficacité au moins comparable à la désulfuration par rapport aux procédés faisant usage de carbure de calcium.

A cet effet, l'invention a pour objet un procédé de désulfuration selon la revendication 1.

Ledit élément neutre présent dans le garnissage peut être du fer.

Ledit garnissage peut contenir également de l'aluminium, représentant jusqu'à 2% en poids du garnissage.

Ladite fonte peut être une fonte dont le carbone est sous forme de graphite.

L'invention a également pour objet un fil fourré selon la revendication 5.

Ledit élément neutre peut être du fer.

Ledit garnissage peut être sous forme de poudre.

Ledit garnissage peut être sous forme de barreau extrudé.

Comme on l'aura compris, l'invention concerne la désulfuration d'une fonte, notamment d'une fonte graphitique, par un procédé continu dans lequel on ajoute au moyen d'un fil fourré, comme produit désulfurant, un mélange à base de calcium, d'un élément neutre pour la fonte tel que le fer, et éventuellement d'aluminium.

Le développement du procédé de désulfuration de la fonte selon l'invention a été guidé par plusieurs critères qu'il fallait impérativement (en particulier pour les deux premiers) ou préférentiellement respecter pour répondre avantageusement au problème posé :
- Conservation d'une bonne efficacité de la désulfuration dans le cadre d'un procédé continu qui, économiquement, est préférable à un procédé discontinu ;
- Absence de contraintes environnementales liées à la nécessité d'un retraitement et/ou d'un stockage soigneux des laitiers de désulfuration ;
- Amélioration du coût du traitement de désulfuration par rapport aux procédés continus existants ;
- Décrassage aisé des poches par les opérateurs ;
- Intégration simple de ce nouveau procédé dans l'environnement du cubilot et d'une installation de désulfuration existante.

Compte tenu des deux premiers de ces critères, l'utilisation du carbure de calcium a été d'emblée complètement bannie. Il ne semblait pas, en effet, envisageable de trouver une solution technique qui porterait le taux de réaction du CaC₂ à 100% et éviterait ainsi d'en retrouver dans les laitiers de désulfuration. C'est, en particulier, vrai dans le cas où on exécute la désulfuration dans le cadre d'un procédé continu, puisque les poches siphon ne permettent pas de réaliser une agitation suffisante de l'ensemble métal-laitier pour obtenir un taux de réaction proche de 100%.

De même, l'utilisation de magnésium, pourtant reconnu comme élément désulfurant de la fonte (dans la filière sidérurgique), a été écartée, principalement pour des raisons de réactivité du Mg dans le métal liquide. En effet, le point d'ébullition de Mg est de 1090°C tandis que la température de travail de la fonte à la sortie du cubilot se situe aux alentours de 1450-1520°C. Il est bien connu que l'addition de magnésium dans la fonte produit de fortes réactions. Pour les mêmes raisons qui empêchent de concevoir une agitation du bain suffisante pour obtenir une consommation totale du CaC₂, il ne paraissait donc d'emblée pas souhaitable de faire intervenir Mg dans le processus de désulfuration en continu.

On pouvait penser à employer du calcium métallique à l'état pur pour constituer l'agent désulfurant. Le calcium est un élément très utilisé en sidérurgie pour le traitement en poche réalisé avant la coulée. Il permet de modifier la composition chimique des inclusions, et par voie de conséquence leur morphologie et leurs propriétés, par exemple afin d'améliorer la coulabilité des aciers en transformant les inclusions d'alumine solides en inclusions d'aluminates de calcium (CaO, Al₂O₃), liquides aux températures de coulée usuelles, ou en rendant les inclusions d'oxydes plastiques lors des laminages. Il est connu par ailleurs que l'ajout de calcium dans l'acier liquide peut jouer un rôle secondaire de désulfuration (les réactions métal-laitier, si celui-ci a une composition assez fortement basique, se trouve le plus possible à l'état liquide éventuellement grâce à l'addition de fondants tels que CaF₂, et si l'acier liquide est bien désoxydé, a un rôle prépondérant).

En revanche, compte tenu de la température d'ébullition du calcium (1484°C), son ajout dans l'acier liquide provoque aussi de fortes réactions, car la température de traitement de l'acier liquide lors des opérations de métallurgie en poche (1580°C-1600°C) étant sensiblement supérieure à la température d'ébullition du calcium. Enfin, la faible solubilité du calcium dans l'acier liquide ne permet pas d'envisager son usage comme agent désulfurant sans prendre d'autres mesures en plus de l'addition de calcium pour assurer la désulfuration.

On pouvait escompter que ces réactions seraient sensiblement moindres, voire absentes, dans le cas de la fonte liquide, dont la température peut être de l'ordre de 1450°C. Toutefois, le coût d'une utilisation de calcium pur pour désulfurer de la fonte ne permettrait pas, a priori, de parvenir à une solution économiquement satisfaisante au problème technique posé. Cet aspect économique était, pour l'homme du métier, clairement dissuasif vis-à-vis de l'utilisation de calcium métallique.

On pouvait, éventuellement, imaginer d'utiliser un mélange de calcium métallique avec un laitier synthétique à base de CaO et d'Al₂O₃. Ce type de laitier est utilisé en sidérurgie au niveau de la métallurgie en poche, afin de favoriser les échanges métal / laitier grâce à un point de fusion très faible de l'ordre de 1250°C, si les proportions respectives de CaO et d'Al₂O₃ sont bien maîtrisées, favorisant ainsi la désulfuration. Introduit sous forme de fil fourré au sein de la poche de fonte, un tel mélange aurait a priori l'avantage de multiplier les sites de captation du soufre, en plus de la réaction attendue du calcium métallique avec le soufre dissous dans la fonte. Les inventeurs ont effectivement expérimenté cette voie.

On verra toutefois, à la lumière des essais réalisés, que la solution choisie par les inventeurs a été différente.

Elle consiste à mélanger dans des proportions judicieusement choisies du calcium métallique avec au moins un élément « neutre » pour la fonte liquide (c'est-à-dire du fer et/ou un élément d'alliage dont la présence dans les produits fabriqués à partir de la fonte désulfurée ainsi produite serait souhaitée ou tolérable dans certaines limites).

Il est apparu aux inventeurs que le critère le plus pertinent à respecter quant à la composition et à la morphologie du fil fourré est son poids métrique de calcium métallique. On prend ainsi en compte non seulement la teneur du Ca dans le produit désulfurant, mais aussi le diamètre et la compacité du garnissage du fil, pour déterminer quelle quantité de Ca et, donc, quelle longueur de fil, il faut ajouter pour obtenir la désulfuration voulue en fonction de la teneur en soufre de la fonte initiale.

L'invention sera mieux comprise à la lecture de la description qui suit, donnée en référence aux figures annexées suivantes :
- La figure 1 qui montre schématiquement une installation pouvant être utilisée pour la mise en oeuvre du procédé selon l'invention et dont les éléments essentiels sont une poche siphon et une installation de déroulement de fil fourré ;
- La figure 2 qui est une photographie de la surface du contenu de la poche lors du traitement de désulfuration selon l'invention.

La figure 1 montre très schématiquement une poche « siphon » 1 connue en elle-même pour le traitement métallurgique en continu d'un flux de fonte liquide 2 s'écoulant à partir d'une rigole 3 reliée à un cubilot non représenté d'où sort la fonte liquide 2. La poche siphon 1 comporte une paroi de partition 4 qui la partage en deux compartiments communiquant dans la partie inférieure de la poche 1. Un premier compartiment 5 renferme de la fonte liquide 2 à la surface de laquelle surnage un laitier 6 résultant de la fusion de la fonte 2, des réactions métallurgiques qui se produisent dans la poche 1 et des additions de matières effectuées dans la poche 1. Un deuxième compartiment 7, sensiblement plus étroit que le premier 5, est quasiment exempt d'un tel laitier à la surface de la fonte qu'il contient, du fait que :
- La partie du laitier issue du cubilot décante alors que la fonte qui la renferme se trouve dans le premier compartiment 5, cette décantation étant accentuée par le brassage intense de la fonte liquide 2 dû, d'une part, au jet de fonte liquide 2 s'écoulant de la rigole 3, et d'autre part au jet gazeux 8 issu d'un bouchon poreux 9 placé dans le fond de la poche 1 ; le gaz injecté est un gaz dont la présence dans la fonte liquide n'entraîne pas d'effets indésirables sur la composition de celle-ci, typiquement de l'azote, voire de l'argon ; une telle injection est parfaitement classique, et le bouchon poreux 9 pourrait être remplacé par une lance plongeant dans la fonte liquide 2 présente dans le premier compartiment 5, ou une tuyère placée dans la paroi latérale de la poche 1 face au premier compartiment 5 ;
- Et les additions qui sont susceptibles d'apporter des éléments formant le laitier 6 sont réalisées dans le premier compartiment 5 et non dans le deuxième compartiment 7.
- De telles additions peuvent, classiquement, être réalisées à partir d'un fil fourré 10 déroulé à partir d'une bobine 11 par une machine d'injection 12 et guidé notamment par des galets 13 de façon à pénétrer et à fondre dans la fonte liquide 2 présente dans le premier compartiment 5. Ce fil fourré est constitué tout à fait habituellement par un garnissage du matériau à ajouter, sous forme de poudre ou d'un barreau extrudé, renfermé dans une enveloppe métallique.

Les avantages du fil fourré 10 renfermant le matériau à ajouter au métal liquide par rapport à une addition du même matériau sous forme de poudre en vrac ou de morceaux sont bien connus, y compris dans le domaine de la fonderie : addition d'une quantité de matière bien maîtrisable et à une profondeur assurément adéquate, tout cela étant réalisé en jouant sur la vitesse d'injection du fil, et l'épaisseur de l'enveloppe métallique qui détermine sa vitesse de fusion. Cette technique étant bien connue de l'homme du métier, il n'est pas nécessaire de la décrire davantage. L'invention repose non sur l'utilisation de la technique d'addition de substances à la fonte liquide par fil fourré, connue en elle-même, mais sur la nature des substances ainsi ajoutées pour la désulfuration de la fonte liquide en continu.

La fonte liquide désulfurée 14 s'écoule continûment hors de la poche siphon 1 par débordement au-dessus de la paroi latérale du deuxième compartiment 7 et se déverse dans un récipient non représenté qui va la transporter jusqu'au site où elle sera coulée, alors que le laitier en excès 15 s'écoule continûment, également par débordement par un orifice de décrassage 16 ménagé dans la paroi latérale de la poche 1, et, si besoin, également à l'aide d'un rabot commandé manuellement ou automatisé, hors du premier compartiment 5 de la poche siphon 1 pour se déverser dans un récipient où il se solidifie. Cela correspond au fonctionnement habituel des poches siphon 1 classiques. Seule une quantité de laitier minime s'écoule hors de la poche 1 en accompagnant la fonte liquide 2 désulfurée, grâce à un dimensionnement adéquat des compartiments 4, 5 associé aux conditions d'agitation de la fonte liquide 2.

Afin de comparer les efficacités des diverses solutions techniques expérimentées, les inventeurs ont défini une grandeur qu'on appellera "Efficacité de désulfuration" E_{d}. Cette grandeur représente la quantité de produit désulfurant nécessaire par tonne de fonte liquide pour réduire la teneur en soufre du métal liquide de 1ppm. Ainsi, E_{d}, exprimée en g.(t.ppm)⁻¹, est définie comme suit : ${E}_{d} = Cp / \left(\left[{{S}_{_}}_{f}\right] - \left[{{S}_{_}}_{i}\right]\right)$ Où :
- Cp : Consommation de produit désulfurant par tonne de fonte liquide (exprimée en gramme par tonne) ;
- [Sᵢ] : teneur initiale en soufre dans la fonte (avant traitement, exprimée en ppm) ;
- [S_{f}] : teneur en soufre dans la fonte (pendant traitement, exprimée en ppm).

Plus E_{d} est basse, plus la désulfuration est efficace puisque cela revient à dire que moins de produit désulfurant est nécessaire pour enlever de la fonte une quantité de soufre donnée.

### Exemple 1 de référence : ajout de CaC₂ en vrac

Cet exemple est représentatif de l'art antérieur connu pour la désulfuration de la fonte s'écoulant en continu dans une poche siphon.

On introduit dans le jet de coulée de fonte 2 s'écoulant hors de la rigole 3 une poudre de carbure de calcium en vrac. Les conditions opératoires sont les suivantes :
- Débit de fonte : 18 tonnes par heure ;
- Capacité de la poche siphon : 2 à 2,5 tonnes
- Température de la fonte dans la poche siphon : 1480 - 1520°C (fonction du débit de la fonte)
- Teneur initiale moyenne en soufre sortant du cubilot : 0,060% ;
- Consommation de CaC₂ : 3,9 kg par tonne de fonte
- Teneur moyenne en soufre obtenue par le traitement : 0,015%.

Le contenu du cubilot se déverse dans une poche siphon identique à celle 1 représentée schématiquement à la figure 1.

La teneur en soufre obtenue en poche pendant le traitement au carbure de calcium est particulièrement basse (0.015%) avec une consommation de poudre de 3,9 kg de produit par tonne de fonte traitée soit une efficacité de désulfuration E_{d} de 8,7 g./t.ppm.

Le laitier formé est caractérisé par des crasses sèches qui peuvent être évacuées de la poche siphon sans difficultés particulières. La quantité produite est située en moyenne entre 10 et 20 kg de laitier par tonne de fonte traitée. Mais ce laitier contient environ 4.5% en masse de carbure de calcium non transformé, ce qui rend impératif son retraitement pour en supprimer le carbure de calcium, ou son stockage dans une décharge spéciale pour respecter les normes environnementales présentes ou, vraisemblablement, à venir dans les différents pays. Le coût global du procédé de désulfuration n'est donc pas satisfaisant, ce qui est principalement la source du problème que l'invention vise à résoudre.

### Exemple 2 de référence : fil fourré de CaC₂ et de chaux

Des essais ont été conduits sur l'installation décrite à l'exemple 1, et dans des conditions opératoires comparables concernant le débit de fonte liquide, sa température et sa teneur initiale en soufre.

Un fil fourré à enveloppe d'acier, contenant 20% de carbure de calcium et 80% de chaux est introduit dans cette poche siphon 1. On donne ci-après les caractéristiques de ce procédé de désulfuration de référence, utilisant du carbure de calcium :
- Fil fourré :
   - Diamètre 13,6 mm
   - Epaisseur de feuillard d'acier : 0,35mm
   - Poids métrique de feuillard : 147 g/m
   - Proportion de carbure de calcium : 20% en poids
   - Proportion de chaux : 80% en poids
   - Poids métrique de poudre : 180 g/m
- Débit de fonte : 18,3 tonnes par heure
- Température de la fonte dans la poche siphon : 1495°C
- Teneur initiale moyenne en soufre de la fonte sortant du cubilot : 0,060%
- Consommation de poudre de CaC₂ contenue : 2,5 kg par tonne de fonte
- Teneur moyenne en soufre obtenue par le traitement : 0,025%

Dans ces conditions, l'efficacité de désulfuration E_{d} pour le fil de référence est de 7,1 g./t.ppm si on ne prend en compte que l'addition de matière due à la poudre. Mais il est préférable, car plus rigoureux, de prendre également en compte la masse de fer apportée par l'enveloppe du fil pour le calcul de E_{d}. Dans ce cas, E_{d} est de 13,0 g./t.ppm La consommation de poudre est inférieure au procédé de référence de l'exemple 1, et l'efficacité de désulfuration E_{d} est donc meilleure.

On produit ainsi entre 5 et 10 kg de laitier par tonne de fonte traitée. Ce laitier peut être décrassé sans difficultés particulières. Cependant, compte tenu de la teneur en CaC₂ du fil fourré qui est nécessaire pour obtenir cette bonne désulfuration, ce laitier contient encore du carbure de calcium résiduel en quantité suffisante pour poser problème, même si cette quantité est réduite par rapport à l'ajout en vrac de l'exemple 1.

### Exemple 3 de référence: fil fourré de calcium métallique et de laitier synthétique

Ce fil contient un mélange de poudres de calcium métallique et de laitier synthétique d'aluminate de chaux CaO, Al₂O₃ contenant CaO et Al₂O₃ à parts sensiblement égales (en poids) Les caractéristiques physico-chimiques de ce fil CW1 sont les suivantes :
- Diamètre : 13,6mm
- Epaisseur de feuillard d'acier : 0,35mm
- Proportion de calcium métallique : 30% en poids
- Proportion de laitier synthétique: 70% en poids
- Poids métrique de poudre : 191 g/m

Ce fil a été introduit dans la poche siphon dans les mêmes conditions que celles de l'exemple 2 de référence.

La teneur initiale en soufre au démarrage de l'essai était de 0,085% avec un débit de 20 tonnes par heure. Pendant la première heure d'utilisation, la vitesse d'injection du fil fourré était de 4.2 m/min soit une consommation de 2,4 kg de poudre par tonne de fonte traitée. La teneur en soufre de la fonte en poche pendant le traitement était de 0.038% soit une efficacité de désulfuration E_{d} de 5.1 g./t.ppm, ou 9,0 g./t.ppm si on prend en compte l'apport en fer de l'enveloppe du fil. Ce résultat était donc à ce stade meilleur que celui de l'exemple 2 de référence.

Ces résultats se sont ensuite dégradés. La teneur en soufre dans la fonte contenue dans la poche 1 est remontée à 0.065% malgré une augmentation de la vitesse d'injection à 5 m/min (avec un débit de fonte et une teneur initiale en soufre inchangés). L'efficacité de désulfuration E_{d} s'est ainsi dégradée pour atteindre 14,3 g./t.ppm, ou 25,4 g./t.ppm si on prend en compte l'apport en fer de l'enveloppe du fil, et l'essai a été interrompu puisqu'il était manifestement non concluant.

Il s'est avéré que le laitier formé au-dessus de la poche de fonte était très liquide, et présentait donc une température de fusion sensiblement inférieure à l'habitude. Le décrassage s'est révélé particulièrement difficile, car le laitier adhérait aux réfractaires de poche. Une explication de la dégradation des résultats de désulfuration pourrait donc être la reprise en soufre de la fonte liquide par un échange chimique avec le laitier insuffisamment décrassé subsistant au-dessus du bain. Ce laitier n'ayant pas pu être facilement évacué, on peut penser qu'il s'est accumulé de façon excessive à la surface de la fonte liquide, entraînant ainsi une resulfuration du bain liquide par de nouveaux échanges chimiques.

L'utilisation du mélange d'un laitier synthétique CaO, Al₂O₃ et de calcium métallique dans un fil fourré destiné à la désulfuration de la fonte n'a donc pas provoqué les effets escomptés, à la fois au regard de l'efficacité de la désulfuration mais également vis-à-vis de la facilité de décrassage.

Cependant, les inventeurs ont persévéré à vouloir explorer les possibilités d'utiliser le calcium comme agent désulfurant de la fonte.

Ils ont alors poursuivi les essais en mélangeant une poudre de calcium pur avec un élément neutre pouvant réduire le coût unitaire du fil fourré.

Par « élément neutre », on entend un élément qui n'influe pas négativement sur la désulfuration, notamment en ce qu'il n'aurait pas d'impact négatif sur la composition et les propriétés physiques du laitier, et dont la dissolution dans la fonte liquide, dans la quantité présente dans le produit de désulfuration, serait tolérable eu égard aux utilisations futures de la fonte.

Typiquement, le fer est un tel élément neutre puisqu'il constitue l'élément de base de toute fonte et de l'enveloppe du fil fourré, et qu'une addition supplémentaire de fer au bain liquide accompagnant celle du produit de désulfuration n'aurait aucune conséquence chimique, positive ou négative. Cependant, on pourrait envisager d'utiliser d'autres éléments, en plus ou à la place du fer, si leur présence dans la poudre ne conduit pas à conférer à la fonte une teneur en ces éléments qui serait incompatible avec son utilisation future prévue ou envisageable. La désulfuration pourrait d'ailleurs ainsi constituer la totalité ou une partie de l'opération d'addition d'un élément qu'on souhaiterait retrouver à un niveau minimal dans la fonte finale, et cela permettrait de bénéficier de la fiabilité liée à l'addition d'un élément par fil fourré, dont on a précédemment parlé.

Les inventeurs ont ainsi testé dans un premier temps, un mélange de poudres de calcium métallique et de fer, dans des proportions respectives 30%/70% en poids environ. Un autre ratio 40%/60% environ a également été testé. Compte tenu des dimensions du fil et de la compacité du mélange, le poids métrique de Ca était respectivement de 81 et 102 g/m.

Afin d'optimiser le traitement de désulfuration, ils ont également introduit dans le fil fourré un élément désoxydant, en l'occurrence de l'aluminium.

Par définition, la fonte n'est pas désoxydée à la sortie du cubilot. La teneur en oxygène dissous n'est, certes pas très élevée, du fait de la présence typiquement d'entre 3.50% et 3.70% de carbone, mais elle n'est pas nulle. Des mesures réalisées montrent des teneurs en oxygène dissous d'environ 20 à 40 ppm à la sortie du cubilot. L'ajout d'aluminium dans la fonte permet de réduire l'oxydation du bain selon la réaction :
(3)

   2Al + 3O → Al₂O₃

   Où :
   - Al : aluminium ajouté par le fil fourré ;
   - O : oxygène dissous dans la fonte liquide ;
   - Al₂O₃ : inclusions d'alumine.

L'addition simultanée de calcium et d'aluminium permet une transformation rapide des inclusions d'alumine ainsi formées en aluminates de calcium (CaO, Al₂O₃) avides de soufre, et contribuerait ainsi à améliorer l'efficacité du traitement de désulfuration.

Néanmoins, il faut être conscient que l'aluminium est généralement considéré comme nocif dans les fontes. Il faut donc maîtriser la teneur en aluminium dans le fil fourré et par voie de conséquence dans la fonte afin de conserver une qualité optimale des pièces moulées. Par exemple, concernant les fontes à graphite lamellaire, une teneur de 30 à 50 ppm d'aluminium aide à la germination, mais il est recommandé de ne pas dépasser une teneur pondérale maximale en aluminium de 100 à 150 ppm dans la fonte liquide. Selon la composition finale visée pour la fonte, on pourra donc choisir d'utiliser soit un fil exempt d'aluminium (aux impuretés près), soit un fil refermant une quantité connue d'aluminium, le fabricant du fil pouvant proposer toute une gamme de produits comportant des teneurs en aluminium diverses.

En fonction également de la teneur résiduelle en aluminium apportée par les matières premières utilisées dans le cubilot et du débit de fonte à traiter, la personne responsable de l'élaboration de la fonte pourra donc prévoir d'utiliser des fils fourrés de teneurs en aluminium diverses, afin, si utile, d'ajouter systématiquement une quantité efficace mais non excessive d'aluminium dans le bain de fonte. Typiquement, la teneur en aluminium dans le garnissage du fil fourré peut varier de 0 à 2% en poids.

### Exemples 4.1 et 4.2 selon l'invention : fil fourré à base de calcium métallique et de fer

Deux fils fourrés selon l'invention ont été testés. Le tableau 1 en présente les caractéristiques physiques, où l'épaisseur de la gaine d'acier et la teneur en calcium varient. Le tableau 2 présente les résultats métallurgiques pour chacun des fils au cours de trois séries d'essais. Ces résultats sont comparés avec ceux obtenus par l'application du procédé classique décrit à l'exemple et à ceux obtenus par l'application de l'exemple 2 (fil fourré de référence).

**Tableau 1 : Caractéristiques des fils fourrés selon l'invention**

| Fils testés | Exemple 4.1 | Exemple 4.2 |
|---|---|---|
| Diamètre externe (mm) | 13,6 | 13,6 |
| Epaisseur du feuillard d'acier (mm) | 0,35 | 0,50 |
| Poids métrique de feuillard (g/mm) | 147 | 211 |
| Teneur en calcium (%) | 30 | 40 |
| Teneur en aluminium (%) | 1.2 | 0.8 |
| Teneur en fer (%) | reste | reste |
| Poids métrique de poudre (g/m) | 270 | 255 |
| Poids métrique de Ca (g/m) | 81 | 102 |

**Tableau 2 : Résultats métallurgiques obtenus avec les fils fourrés selon l'invention**

| Fils testés | Exemple 4.1 | | Exemple 4.2 |
|---|---|---|---|
| Essai | 1 | 2 | 3 |
| Débit de fonte (t/h) | 18.4 | 17.0 | 19.4 |
| Température de la fonte (°C) | 1535 | 1494 | 1528 |
| Teneur initiale en soufre de la fonte (%) | 0,077 | 0,058 | 0,056 |
| Teneur en soufre de la fonte pendant le traitement en poche (%) | 0,015 | 0,019 | 0,009 |
| Quantité de poudre injectée (kg/t) | 2,9 | 1,9 | 2,0 |
| Efficacité de désulfuration E_{d} (g./t.ppm) | 4,7 | 4,9 | 4,2 |
| E_{d} (g./t.ppm) en tenant compte de l'apport en Fe de l'enveloppe | 7,2 | 7,5 | 7,8 |

En termes d'efficacité de désulfuration E_{d}, si on ne prend pas en compte le fer apporté par l'enveloppe du fil, les fils fourrés 4.1 et 4.2 selon l'invention donnent de bien meilleurs résultats que le fil fourré de référence de l'exemple 2 qui contient du CaC₂ : 30 à 40% d'amélioration, a fortiori que le fil de référence 1 (entre 44 et 52% d'amélioration). Si on prend en compte le fer apporté par l'enveloppe du fil, l'amélioration semble moindre, mais est néanmoins significative. La validité de l'idée à la base de l'invention est donc tout à fait confirmée.

Concernant les consommations massiques de produit désulfurant par tonne de fonte (deuxième essai du fil 4.1 et fil 4.2), celles-ci peuvent être réduites de moitié par rapport à l'ajout en vrac de carbure de calcium et de 20% par rapport au fil fourré de référence de l'exemple 2. Si on considère le poids de fil nécessaire pour obtenir une désulfuration donnée, compte tenu du fait que les épaisseurs de l'enveloppe sont identiques ou du même ordre de grandeur pour l'exemple 2 de référence et les exemples selon l'invention, l'invention n'impose donc pas d'utiliser des bobines qui présenteraient un poids supérieur à celui de bobines de fil fourré au CaC₂. Les coûts de transport des bobines selon l'invention ne sont pas supérieurs, voire sont inférieurs, à ceux de bobines de fil fourré renfermant d'autres produits désulfurants. De même, il n'y a aucune raison de modifier une machine d'injection de fil prééexistante pour y rendre possible l'utilisation de fil fourré selon l'invention. Celle-ci peut donc être utilisée dans toute fonderie déjà équipée d'une machine d'injection de fil fourré du commerce, ou pouvant en recevoir une.

Quelle que soit la version de fil 4.1 ou 4.2, le comportement du laitier formé est parfaitement adapté au décrassage de la poche siphon. Le laitier formé n'adhère pas aux parois réfractaires de la poche, contrairement à celui de l'exemple 3. Pour les deux versions de fil fourré, la quantité de laitier générée par le traitement de désulfuration est inférieure à 5 kg par tonne de fonte traitée. Ce laitier ne contient, bien sûr, aucune trace de carbure de calcium. Il peut donc être évacué de la fonderie sous forme de déchet banal, sans danger pour l'environnement, et être employé aux mêmes usages relevant, par exemple, de la cimenterie et des travaux publics, que, par exemple, les laitiers classiques de hauts-fourneaux et d'aciéries.

A ce propos, de manière inattendue et non observée jusqu'à présent, les inventeurs ont constaté systématiquement avec les fils fourrés selon l'invention que le laitier résultant de la désulfuration effectuée au moyen d'un fil fourré selon l'invention prenait une forme très particulière et avantageuse. Cela n'a pas été constaté lors des essais de référence.

Au démarrage du processus de désulfuration, la surface de la fonte se charge de très fines billes de laitier. Ces billes vont alors grossir en diamètre au fil du temps. Grâce au brassage de la fonte liquide résultant, par exemple, de l'injection de gaz par le bouchon poreux, ces billes sont spontanément et facilement évacuées de la poche, en roulant les unes sur les autres. Il a été observé que le processus était auto-entretenu : les billes devenues suffisamment grosses, d'un diamètre de l'ordre de 10 cm, s'évacuent d'elles-mêmes par l'orifice de décrassage 16, sont remplacées par nouvelles billes très petites qui vont croître à leur tour, et ainsi de suite. L'opération de décrassage est, de ce fait, largement facilitée. La figure 2 montre la surface du laitier 6, avec le fil fourré 10 qui le traverse. On voit très bien que le laitier se trouve très principalement sous forme de billes de petite taille 17 et de grande taille 18.

Ces billes 17, 18 sont chacune composées d'une alternance de couches concentriques épaisses de laitier à fortes proportions de soufre (de 1 à 4mm environ) et de plus fines couches métalliques (de l'ordre du millimètre). Les mécanismes de formation de ces billes 17, 18 sont, pour l'instant, inconnus, mais ce phénomène est systématiquement observé.

Les couches de laitier contenant du soufre étant ainsi emprisonnées dans des couches de métal solide, le soufre qu'elles renferment ne peut plus être repris dans le métal liquide limitant ainsi la possibilité d'une reprise partielle par la fonte liquide du soufre qui en a été extrait par le mécanisme de désulfuration.

Le tableau 3 suivant présente une synthèse des performances technico-économiques des différents procédés employés lors des essais décrits, pour la désulfuration de la fonte au sortir d'un cubilot.

**Tableau. 3 : Bilan technico-économique des procédés testés**

| | Addition de CaC₂ en vrac Exemple 1 | Fil fourré Exemple 2 | Fil fourré Exemple 3 | Fil fourré Exemple 4.1 (invention) | Fil fourré Exemple 4.2 (invention) |
|---|---|---|---|---|---|
| Analyse chimique | 100% CaC₂ | 80% CaO | 30% Ca | 30% Ca | 40% Ca |
| | | 20% CaC₂ | 70% CaO.Al₂O₃ | 1,2% Al | 0,8% Al |
| | | | | Reste Fe | Reste Fe |
| Efficacité de désulfuration E_{d} (poudre seule) | 8,7 | 7,1 | 5,1 (début) à 14,3 (fin) | 4,8 | 4,2 |
| E_{d} (poudre + enveloppe) | - | 13,0 | 9,0 (début) à 25,4 (fin) | 7,4 | 7,8 |
| Facilité de décrassage | bonne | bonne | mauvaise | Très bonne | Très bonne |
| Volume de laitier généré à la tonne | 10-20 kg/t | 5-10kg/t | - | < 5kg | < 5kg |
| Taux de CaC₂ dans le laitier évacué | 4,5% | <1% | 0% | 0% | 0% |
| Risque environnemental | fort | modéré | - | nul | nul |
| Coût de traitement* d'une tonne de fonte | 100 | 130 | - | 120 | 100 |

| | | | | | |
|---|---|---|---|---|---|
| * le coût de traitement du procédé standard est pris comme référence sur une base 100 | | | | | |

Le fil fourré selon la version de l'exemple 3 est à proscrire puisqu'il ne génère pas des laitiers facilement décrassables, ce qui conduit à une désulfuration très médiocre une fois passé le début du traitement. On n'a donc pas jugé utile d'évaluer plusieurs des paramètres cités, puisque même s'il permet de ne pas utiliser de carbure de calcium, il ne constitue pas une solution technique satisfaisante sur des points importants.

Bien que plus cher du fait de son conditionnement, le fil fourré de référence de l'exemple 2 (20% CaC₂ - 80% CaO) est avantageux vis-à-vis de l'ajout en vrac de CaC₂. En effet, le laitier évacué contenant beaucoup moins de carbure de calcium, il génère un risque environnemental moindre. Néanmoins, ce risque existe, et on peut penser que les années à venir verront irrémédiablement l'interdiction totale de l'utilisation du carbure de calcium en fonderie sous toutes ses formes. La démarche des inventeurs s'inscrit prioritairement dans ce contexte de respect de l'environnement, tout en tenant compte, évidemment, des résultats techniques à atteindre.

Le fil fourré de l'exemple 4.1 selon l'invention (81 g/m de Ca) permet d'atteindre une efficacité de désulfuration de plus de 40% supérieure à celle du fil fourré de référence au CaC₂, avec un bilan économique également favorable (8% de gain). Economiquement plus cher de 20% par rapport à l'ajout en vrac, cet exemple 4.1 présente l'avantage considérable de ne générer aucun déchet contenant du carbure de calcium résiduel, en plus d'être plus efficace du point de vue métallurgique. Pour toute ces raisons, le surcoût immédiat par rapport à l'ajout en vrac de CaC₂, tant que celui-ci est règlementairement possible, peut être compensé, ou au moins fortement atténué, par les économies réalisées sur le recyclage ou le stockage du laitier.

La version de l'exemple 4.2 (102 g/m de Ca) présente une efficacité de désulfuration assez comparable (40%) à celle du fil de l'exemple 4.1. Tout comme avec ce dernier, les déchets générés ne contiennent aucune trace de carbure de calcium.

On remarque également la faible quantité de laitier produite par le procédé selon l'invention, qui contribue aussi à limiter le problème de son recyclage ou de sa mise en décharge.

Economiquement, le fil fourré selon l'invention permet de répondre de façon optimale techniquement et économiquement à la problématique de désulfuration de la fonte au sortir d'un cubilot, tout en maîtrisant les contraintes environnementales.

De manière générale, le fil fourré selon l'invention se caractérise par une composition du garnissage, que celui-ci soit sous forme de poudre ou sous forme de barreau extrudé, calculée pour que, en tenant compte du matériau de l'enveloppe du fil fourré, le matériau introduit dans la fonte, pris globalement, renferme entre 30 et 120 grammes de Ca métallique par mètre de fil fourré, le reste du garnissage et l'enveloppe du fil qui se dissout dans la fonte liquide étant constitués par au moins un élément dont le comportement vis-à-vis de la fonte peut être qualifié de « neutre » au sens qui a été vu, et qui dans la plupart des cas sera du fer, ledit garnissage comprenant également de l'aluminium représentant jusqu'à 2% en poids du garnissage. Ces valeurs ont été obtenues par le calcul suivant.

Dans l'exemple 3 de référence et dans les exemples 4.1 et 4.2 selon l'invention, l'ajout de Ca métallique varie de 1,4 à 1,7 g par tonne de fonte et par ppm de soufre à enlever. Cette quantité de soufre à enlever est généralement de 300 à 700 ppm, et ainsi, théoriquement, 420 à 1190 g de Ca métallique par tonne de fonte sont nécessaires. On considère que la vitesse optimale d'introduction du fil fourré dans la poche, pour obtenir une fusion du fil à la bonne profondeur, est de 2 à 5 m/min.

Ainsi, si on a un débit de fonte sortant du cubilot et traversant la poche de 9t/h et si on veut réduire sa teneur en soufre de 300 ppm, pour un ajout de Ca de 1,4 g/t.ppm et un débit de fil de 2 m/min, il faut 31,5 g/m de Ca. Dans l'hypothèse où on a un débit de fonte de 30 t/h, où on veut réduire la teneur en soufre de 700 ppm et où on a un ajout de Ca de 1,7 g/t.ppm et un débit de fil de 5 m/min, il faut 119 g/m de Ca. Par conséquent, une teneur en Ca métallique de 30 à 120 g/m de fil est convenable pour couvrir les cas les plus courants de désulfuration d'une fonte sortant d'un cubilot.

## Revendications

1. Procédé de désulfuration en continu d'une fonte liquide, selon lequel on injecte dans la fonte liquide s'écoulant en continu dans une installation de traitement de la fonte liquide un fil fourré comportant une enveloppe et un garnissage, ledit garnissage comportant un produit désulfurant, ledit produit désulfurant étant du calcium métallique, le garnissage comportant également au moins un élément neutre vis-à-vis de la fonte, **caractérisé en ce que** la teneur en calcium métallique du garnissage est telle que la teneur en calcium métallique du fil fourré soit comprise entre 30 et 120 g/m de fil fourré.

2. Procédé selon la revendication 1, **caractérisé en ce que** ledit élément neutre présent dans le garnissage est du fer.

3. Procédé selon l'une des revendications 1 ou 2, **caractérisé en ce que** ledit garnissage contient également de l'aluminium, représentant jusqu'à 2% en poids du garnissage.

4. Procédé selon l'une des revendications 1 à 3, **caractérisé en ce que** ladite fonte est une fonte dont le carbone est sous forme de graphite.

5. Fil fourré pour la désulfuration en continu d'une fonte liquide, le fil fourré comportant un garnissage d'un produit destiné à se dissoudre et à réagir éventuellement avec le métal liquide et une enveloppe entourant ledit garnissage, **caractérisé en ce que** ledit garnissage comporte du calcium et au moins un élément neutre vis-à-vis d'une fonte, ladite teneur du fil en calcium métallique dans l'ensemble formé par le garnissage et l'enveloppe étant comprise entre 30 et 120 g/m de fil fourré, **caractérisé en ce que** ledit garnissage contient également de l'aluminium, représentant jusqu'à 2% en poids du garnissage.

6. Fil fourré selon la revendication 6, **caractérisé en ce que** ledit élément neutre est du fer.

7. Fil fourré selon l'une des revendications 5 ou 6, **caractérisé en ce que** ledit garnissage est sous forme de poudre.

8. Fil fourré selon l'une des revendications 5 ou 6, **caractérisé en ce que** ledit garnissage est sous forme de barreau extrudé.

## Patentansprüche

1. Kontinuierliches Entschwefelungsverfahren von flüssigem Gusseisen, wobei in das flüssige Gusseisen, welches in einer Anlage zur Behandlung des flüssigen Gusseisens kontinuierlich abfließt, ein gefüllter Draht, welcher eine Hülle und eine Füllung aufweist, injiziert wird, die besagte Füllung ein Entschwefelungsprodukt aufweist, das besagte Entschwefelungsprodukt aus metallischem Calcium ist, die Füllung ferner zumindest ein gegenüber dem Gusseisen neutrales Element aufweist, **dadurch gekennzeichnet, dass** der Gehalt des metallischen Calciums der Füllung derart ist, dass der Gehalt des metallischen Calciums des gefüllten Drahts zwischen 30 und 120 g/m des gefüllten Drahts liegt.

2. Verfahren gemäß Anspruch 1, **dadurch gekennzeichnet, dass** das besagte neutrale Element, das in der Füllung vorliegt, aus Eisen ist.

3. Verfahren gemäß einem der Ansprüche 1 oder 2, **dadurch gekennzeichnet, dass** die besagte Füllung ferner Aluminium aufweist, welches bis zu 2 Gew.-% der Füllung darstellt.

4. Verfahren gemäß einem der Ansprüche 1 bis 3, **dadurch gekennzeichnet, dass** das besagte Gusseisen ein Gusseisen ist, dessen Kohlenstoff in Form von Graphit vorliegt.

5. Gefüllter Draht zur kontinuierlichen Entschwefelung von flüssigem Gusseisen, wobei der gefüllte Draht eine Füllung eines Produkts, welches geeignet ist zum sich Auflösen und zum gegebenenfalls Reagieren mit dem flüssigen Metall, und eine Hülle aufweist, welche die besagte Füllung umgibt, **dadurch gekennzeichnet, dass** die besagte Füllung Calcium und zumindest ein gegenüber Gusseisen neutrales Element aufweist, wobei der besagte Gehalt von metallischem Calcium des Drahts in der Gesamtheit, welche aus der Füllung und der Hülle gebildet ist, zwischen 30 und 120 g/m des gefüllten Drahts liegt, **dadurch gekennzeichnet, dass** die besagte Füllung ferner Aluminium enthält, welches bis zu 2 Gew.-% der Füllung darstellt.

6. Gefüllter Draht gemäß Anspruch 6, **dadurch gekennzeichnet, dass** das besagte neutrale Element aus Eisen ist.

7. Gefüllter Draht gemäß einem der Ansprüche 5 oder 6, **dadurch gekennzeichnet, dass** die besagte Füllung in Form von Pulver vorliegt.

8. Gefüllter Draht gemäß einem der Ansprüche 5 oder 6, **dadurch gekennzeichnet, dass** die besagte Füllung in Form eines extrudierten Stabs vorliegt.

## Claims

1. Method for the continuous desulfurisation of liquid cast iron, in which there is injected into the liquid cast iron flowing continuously through an installation for treating the liquid cast iron a filled wire comprising a casing and a filling, said filling comprising a desulfurising product, said desulfurising product being metallic calcium, the filling also comprising at least one element that is neutral with respect to the cast iron, **characterised in that** the metallic calcium content of the filling is such that the metallic calcium content of the filled wire is between 30 and 120 g/m of filled wire.

2. Method according to claim 1, **characterised in that** said neutral element present in the filling is iron.

3. Method according to either claim 1 or claim 2, **characterised in that** said filling also comprises aluminium, which represents up to 2% by weight of the filling.

4. Method according to any one of claims 1 to 3, **characterised in that** said cast iron is cast iron in which the carbon is in the form of graphite.

5. Filled wire for the continuous desulfurisation of liquid cast iron, the filled wire comprising a filling of a product which is to dissolve and, where appropriate, react with the liquid metal, and a casing surrounding said filling, **characterised in that** said filling comprises calcium and at least one element that is neutral with respect to cast iron, said metallic calcium content of the wire in the assembly formed by the filling and the casing being between 30 and 120 g/m of filled wire, **characterised in that** said filling also comprises aluminium, which represents up to 2% by weight of the filling.

6. Filled wire according to claim 6, **characterised in that** said neutral element is iron.

7. Filled wire according to either claim 5 or claim 6, **characterised in that** said filling is in the form of a powder.

8. Filled wire according to either claim 5 or claim 6, **characterised in that** said filling is in the form of an extruded bar.
